# EUROPÄISCHE PATENTSCHRIFT

(11) **EP 1 421 651 B1**
(45) Veröffentlichungstag und Bekanntmachung des Hinweises auf die Patenterteilung: **15.11.2006**
(21) Anmeldenummer: 02794538.5
(22) Anmeldetag: 02.08.2002
(51) Int. Cl.: H01R 3/00

(54) **ELEKTRISCHER KONTAKT**
ELECTRIC CONTACT
CONTACT ELECTRIQUE

(30) Priorität: 03.08.2001 DE 10138204
(43) Veröffentlichungstag der Anmeldung: 26.05.2004
(73) Patentinhaber: AMI DODUCO GmbH, 75181 Pforzheim (DE); WIELAND-WERKE AG, 89079 Ulm (DE)
(72) Erfinder: GANZ, Joachim, 75399 Kapfenhardt (DE); BURESCH, Isabell, 89257 Illertissen (DE); KASPAR, Franz, 75223 Niefern-Öschelbronn (DE)
(74) Vertreter: Twelmeier, Ulrich
(86) Internationale Anmeldenummer: PCT/EP2002/008603
(87) Internationale Veröffentlichungsnummer: WO 2003/015217

(56) Entgegenhaltungen:
- DE-A- 3 715 171
- DE-A- 4 013 627
- DE-A- 4 327 924
- GB-A- 2 130 795

## Beschreibung

Die Erfindung betrifft elektrische Kontakte, welche einen Grundkörper aus einer Kupferbasislegierung oder Edelstahl und eine Kontaktschicht aus einer Goldbasislegierung haben. Derartige elektrische Kontakte werden als Steckkontakte beispielsweise in Steckverbindern für Automobile und in der Telekommunikationstechnik eingesetzt. Gegenwärtig wird gefordert, daß Steckverbinder im Automotivebereich für Umgebungstemperaturen bis 150°C geeignet sein müssen und daß ihre Federeigenschaften über die übliche Lebensdauer von Automobilen nicht so stark abnimmt, daß dadurch die Zuverlässigkeit der Kontaktgabe beeinträchtigt wird. Die bekannten elektrischen Kontakte für diesen Verwendungszweck bestehen aus einem Grundkörper aus einer Kupferbasislegierung, welche die erforderliche elektrische Leitfähigkeit und Federeigenschaft zur Verfügung stellt, und aus einer auf den Grundkörper galvanisch aufgebrachten Hartgoldschicht, bei welcher es sich um Gold mit weniger als 1 Gew.-% Kobalt handelt. Es ist ferner bekannt, anstelle einer Hartgoldschicht auf dem Grundkörper eine Silberschicht als Kontaktschicht vorzusehen. Häufig werden auch Kontaktschichten aus Zinn eingesetzt, welche durch Feuerverzinnung des Grundkörpers aufgebracht werden. Damit lassen sich unter den bisher geforderten Randbedingungen eine hinreichende Beständigkeit gegen Verschleiß der elektrischen Kontakte und ein hinreichend niedriger Kontaktübergangswiderstand erreichen. Das trifft jedoch nicht mehr für Steckkontakte zu, welche erhöhten Temperaturanforderungen bis 200°C unter anderem nach der US-Car-Specification im Temperaturwechsel über die vorgesehene Lebensdauer genügen müssen. Diese schärferen Forderungen rühren daher, daß immer mehr Motorfunktionen elektrisch oder elektronisch kontrolliert und gesteuert werden sollen, was den Einsatz der Elektronik und damit von Steckkontakten vor Ort am Motor oder im Abgassystem erfordert.

Die bisher verwendeten Kontaktschichten aus Gold-Kobalt eignen sich für die erhöhten Temperaturanforderungen nicht, weil Kobalt oberhalb von 150°C aus der Legierung segregiert. Die Folge ist, daß das Kobalt dann oxidieren kann und den Kontaktübergangswiderstand erhöht. Feuerverzinnte Kontakte können bei 200°C aber auch nicht mehr eingesetzt werden, weil man sich dann bereits nahe bei dem Schmelzpunkt des Zinns von 232°C befindet und das Zinn erweicht und kriecht. Die beschleunigte Diffusion von Sn in Cu und umgekehrt führt sehr schnell zur Bildung von intermetallischen Phasen, welche oxidieren und zu hohen Kontaktübergangswiderständen führen. Bei Ag-Beschichtungen findet ab ca. 160°C eine irreversible Erweichung statt.

In der Telekommunikationstechnik werden sehr hohe Steckzyklen - oft bis zu 10.000 - gefordert. Diese Anforderung wird heute von Steckkontakten mit einer PdNi- oder PdCo-Beschichtung als Kontaktschicht erfüllt. Aufgrund des stark gestiegenen Pd-Preises sind solche Beschichtungen jedoch sehr teuer geworden.

Die DE 37 15 171 A1 offenbart Federkontaktstifte für das elektrische Prüfen von neu hergestellten, bestückten Leiterplatten. Die Federkontaktstifte haben einen Kontaktbolzen aus rostfreiem Stahl oder aus Kupfer-Beryllium mit einer Beschichtung aus galvanisch oder chemisch aufgebrachtem Nickel oder Hartnickel, auf welchem zusätzlich eine Schicht aus einem Edelmetall oder einer Edelmetallegierung aufgebracht sein kann. Bei dem Edelmetall kann es sich um Gold, Silber, Hartgold, Rhodium, Palladium oder um nicht weiter spezifizierte Legierungen dieser Edelmetalle handeln. Für die Hartnickelschichten ist eine Dicke von ca. 2 µm bis 7 µm angegeben. Im Falle einer Kontaktschicht aus Silber ist für diese eine Dicke von maximal 5 µm angegeben. Im Falle einer Kontaktschicht aus Gold oder Palladium ist eine Schichtdicke von maximal 2 µm angegeben.

Die DE 40 13 6627 A1 offenbart ein Kontaktelement, insbesondere zur Verwendung in elektromagnetischen Relais, mit einer Kontaktschicht aus einer Palladiumlegierung, in welcher in einer äußeren Kontaktschicht von mindestens 0,1 µm Dicke der Palladiumgehalt zugunsten eines Gehaltes an Silber bzw. Gold herabgesetzt ist.

Die GB 2 130 795 A offenbart einen Relaiskontakt, welcher zur Erzielung einer besonders hohen Verschleißfestigkeit auf einer Kontaktfeder, welche aus Phosphorbronze bestehen kann, eine Diffusionsbarriere aus Titan, Zirkon oder Mischungen davon und darüber als Kontaktschicht eine leitfähige Schicht aus einem Nitrid, Carbid oder Silizid eines Übergangsmetalls hat, insbesondere Titannitrid oder Zirkonnitrid. Darauf kann noch eine 2 µm dicke Deckschicht aus Gold oder aus einer nicht weiter spezifizierten Goldlegierung liegen.

Der vorliegenden Erfindung liegt die **Aufgabe** zugrunde, einen für die verschärften Anforderungen (200°C Umgebungstemperatur und 42 V Spannung) besonders geeigneten und gleichzeitig kostengünstigen Kontaktaufbau zu finden, welcher sich insbesondere für Steckkontakte in Automobilen und in der Telekommunikationstechnik eignet.

Diese Aufgabe wird gelöst durch einen Steckkontakt mit den im Patentanspruch 1 angegebenen Merkmalen. Vorteilhafte Weiterbildungen der Erfindung sind Gegenstand der Unteransprüche.

Der erfindungsgemäße elektrische Kontakt hat einen Grundkörper aus einer Kupferbasisiegierung, eine mindestens 0,3 µm dicke Kontaktschicht aus Gold mit 0,5 Gew.-% bis 15 Gew.-% eines oder mehrerer Platinmetalle, ausgenommen Palladium, welches zweckmäßigerweise gegebenenfalls nur bis zu 8 Gew.-% in der Kontaktschicht enthalten ist, und zwischen dem Grundkörper und der Kontaktschicht eine Zwischenschicht aus Silber oder aus einer Silberbasislegierung oder aus Nickel. Unter der Bezeichnung "Platinmetalle" faßt man die gemeinschaftlich vorkommenden Metalle Ruthenium, Rhodium, Palladium, Osmium, Iridium und Platin zusammen. Unter einer Silberbasislegierung wird eine überwiegend aus Silber bestehende Legierung verstanden.

Die Kontaktschicht gewährleistet einen hinreichend niedrigen Kontaktübergangswiderstand und eine ausreichende Verschleißfestigkeit, insbesondere Abriebfestigkeit, sowie eine hinreichende Sicherheit gegen ein Verschweißen von aneinanderüegenden Kontakten. Auch bei einer Dicke der Kontaktschicht von nicht mehr als 5 µm erreicht man den angestrebten niedrigen Kontaktübergangswiderstand über eine Dauer von 3.000 Stunden bei 200°C, wenn zwischen dem Grundkörper und der Kontaktschicht eine Zwischenschicht aus Silber oder einer Silberbasislegierung vorgesehen ist, z.B. Silber mit wenigen Prozent eines darin gelösten Zusatzes wie z.B. Nickel oder Palladium, z.B. Feinkornsilber AgNiO,15. Diese Zwischenschicht verhindert, daß unedle Bestandteile aus dem Grundkörper auf die Kontaktoberfläche diffundieren und dort oxidieren. Reines Silber ist für die Zwischenschicht besonders geeignet. Auch Nickel als Zwischenschicht kann eine Diffusion unedler Bestandteile aus dem Grundkörper an die Kontaktoberfläche verhindern, eignet sich aber für den vorliegenden Zweck nur dann, wenn es auf eine besondere Duktilität nicht ankommt, denn Nickel ist so spröde, daß bei den geringen Biegeradien, welche beim Formen von Steckkontakten typischerweise auftreten, Risse auftreten können. Silber ist demgegenüber duktiler und soll vorzugsweise allenfalls solche Legierungsbestandteile in so geringen Mengen enthalten, daß die für den jeweils vorgesehenen Einsatzzweck bei Steckkontakten erforderliche Duktilität ebenso erhalten bleibt wie die Wirksamkeit als Diffusionssperrschicht. Silber hat darüberhinaus den Vorteil, daß es in Schichten bis zu einigen 10 µm Dicke kostengünstig aufgebracht werden kann. Vorzugsweise beträgt die Dicke der Zwischenschicht 0,2 µm bis 15 µm, am besten ca. 1 µm bis 2 µm. Das genügt, um einer Kontaktschicht, welche vorzugsweise nur 0,5 µm bis 2 µm dick ist, unter den vorgegebenen Einsatzbedingungen und Einsatzzeiten einen niedrigen Kontaktübergangswiderstand zu bewahren. Gerade bei derart dünnen Kontaktschichten bewährt sich eine Zwischenschicht aus Silber, einerseits, weil sie das Eindiffundieren unedler Bestandteile aus dem Grundkörper in die Kontaktschicht verhindert, andererseits weil sie als Opferschicht Materialverluste der Kontaktschicht auszugleichen vermag.

Zweckmäßigerweise ist die Kontaktschicht nicht dicker als 10 µm. Eine Kontaktschicht, die dicker ist als 10 µm, bringt keine technische Verbesserung mehr, vorzugsweise ist die Kontaktschicht nicht dicker als 5 µm.

Als Platinmetall, welches dem Gold zulegiert wird, kommt vor allem Platin selbst infrage. Auch Palladium in sehr geringen Gehalten, jedenfalls in Gehalten von weniger als 8 Gew.%, ist gut einsetzbar. Sowohl Gold-Platin als auch Gold-Palladium zeigen eine sehr gute Oxidationsbeständigkeit und weisen bei der beanspruchten Zusammensetzung eine hinreichende Duktilität aus, um sie ohne Schaden für die Kontaktschicht verformen zu können. Platin hat gegenüber Palladium den Vorteil, preisgünstiger zu sein. Die Preisgünstigkeit ist ein wichtiges Kriterium, welches insbesondere bei Massenteilen für die Automobilindustrie und für die Kommunikationstechnik beachtet werden muß. Gold-Platin zeichnet sich außerdem durch eine besondere Korrosionsbeständigkeit und durch eine geringere Neigung als Gold-Palladium aus, auf katalytischem Wege organische Deckschichten zu bilden.

Die Kontaktschicht soll aus Gold mit 0,5 Gew.-% bis 15 Gew.-% eines oder mehrerer Platinmetalle bestehen. Unterhalb eines Gehaltes von 0,5 Gew.-% ist die Neigung zum Kaltverschweißen zu groß. Oberhalb von 15 Gew.-% wird die Kontaktschicht zu spröde und kann nachträglich nicht mehr zur Bildung von Steckkontakten verformt werden, ohne ein Reissen der Kontaktschicht zu riskieren.

Besonders bevorzugt ist eine Kontaktschicht aus Gold mit 1 Gew.-% bis 5 Gew.-% Platin in einer Dicke von 0,5 µm bis 2 µm, insbesondere aus Gold mit 1 bis 3 Gew.-% Platin in einer Dicke von 0,5 µm bis 2 µm, welche über einer Zwischenschicht aus Silber als das Optimum hinsichtlich Kosten, Verarbeitbarkeit und Beständigkeit unter den gegebenen Einsatzbedingungen angesehen wird.

Schließlich könnte die Gold-Basis-Legierung zusätzlich zu einem Platinmetall auch Silber enthalten.

Die Zwischenschicht ist vorzugsweise zwischen 1 µm und 15 µm dick. Unterhalb von 1 µm ist die diffusionshemmende Wirkung der Zwischenschicht so gering, daß zum Ausgleich die Dicke der Kontaktschicht erhöht werden müßte, was unwirtschaftlich ist. Andererseits wäre eine Erhöhung der Dicke der Zwischenschicht über 15 µm hinaus technisch unnötig und deshalb unwirtschaftlich. Als optimal wird eine Zwischenschicht aus Silber in einer Dicke von ca. 1 µm bis 2 µm angesehen.

Erfindungsgemäße elektrische Steckkontakte werden üblicherweise aus bandförmigem Halbzeug durch Stanz-, Biege- und Prägevorgänge hergestellt. Auf Bänder aus Kupfer oder einer Kupferbasislegierung oder Edelstahl mit der gewünschten Federeigenschaft, wird die Zwischenschicht aus Silber oder aus einer Silberbasislegierung oder aus Nickel und auf dieser die Kontaktschicht aus der Goldbasislegierung aufgebracht. Die Zwischenschicht und die Kontaktschicht werden vorzugsweise aufgesputtert. Für die vorgesehenen geringen Schichtdicken, insbesondere für die Kontaktschicht, wird das als am wirtschaftlichsten angesehen und führt darüberhinaus zu hinreichend dichten und duktilen Schichten ohne Fremdeinschlüsse. Die Zwischenschicht und die Kontaktschicht können mit Vorteil sogar aufeinanderfolgend in einem einzigen Beschichtungsdurchlauf abgeschieden werden. Insbesondere für die Zwischenschicht kommt aber auch eine elektrolytische Abscheidung infrage.

Vorzugsweise wird das Material, aus welchem die Zwischenschicht besteht, nicht nur auf die Vorderseite des unedlen Grundkörpers aufgebracht, auf welcher auch die Kontaktschicht angeordnet wird, sondern auch auf die Rückseite des Grundkörpers. Gerade bei den hohen Temperaturen, unter denen erfindungsgemäße Kontakte eingesetzt werden sollen, hat das den Vorteil zur Folge, daß der Kontaktwiderstand im Laufe der Zeit weniger ansteigt als ohne Beschichtung der Rückseite des Grundkörpers.

Dies illustriert folgendes Beispiel: Ein bandförmiger Grundkörper aus Kupfer wurde einseitig mit 2 µm Silber und dann mit 1 µm AuPt2,5 beschichtet. Als Kontaktwiderstand wurden zunächst 2mΩ gemessen. Nach 3000h Alterung an Luft bei 200°C stieg der Kontaktwiderstand auf Werte zwischen 1Ω und 10Ω an. Wurde jedoch auch die Rückseite des Kupferbandes mit 2 µm Silber beschichtet, stieg der Kontaktwiderstand unter denselben Alterungsbedingungen nur um wenige mΩ an. Die durch Stanzen gebildeten Seitenflächen des Grundkörpers waren bei diesem guten Ergebnis frei von Silber. Das führt zu dem weiteren Vorteil, daß es ohne Nachteil für den Kontaktwiderstand möglich ist, bandförmige oder plattenförmige Grundkörper zuerst zu beschichten und danach durch Stanzen zu vereinzeln.

Für den Grundkörper eignen sich besonders die nachfolgenden Werkstoffe:
(a) CuNiSi(Mg): Die Werkstoffe mit den Bezeichnungen C7025, C7026 nach ASTM
(b) CuFeP: Der Werkstoff mit der Bezeichnung C194 nach ASTM
(c) CuCrST(X): Die Werkstoffe mit den Bezeichnungen C18070, C18080, C18090 nach ASTM
(d) CuNiSn: Der Werkstoff mit der Bezeichnung C72500 nach ASTM
(e) CuSnZn: Der Werkstoff mit der Bezeichnung C425 nach ASTM
(f) CuNiZn: Die Werkstoffe mit den Bezeichnungen C75700, C77000, C76400 nach ASTM
(g) Edelstahl: Die Werkstoffe mit den Bezeichnungen
   1.4310 nach DIN 17224,
   1.4311 nach DIN 17440,
   1.4406 nach DIN 17440,
   1.4428 nach DIN 17443,
   1.4429 nach DIN 17440,
   1.4568 nach DIN 17224,
   1.4841 nach DIN 17224,
   1.4318, 1.1231, 1.1248, 1.1269, 1.1274, 1.5029 nach DIN V 17006-100.
von denen die unter (a), (b) und (c) genannten besonders bevorzugt sind, weil sie eine hohe elektrische Leitfähigkeit mit einer hohen Stabilität ihrer Federeigenschaften unter der geforderten Einsatztemperatur von 200°C verbinden.

Die Erfindung eignet sich nicht nur für Steckkontakte, sondern auch für schaltende Kontakte.

Die beigefügte einzige Abbildung zeigt einen Querschnitt durch ein bandförmiges Halbzeug für einen erfindungsgemäßen elektrischen Steckkontakt mit einem Grundkörper 1 aus einer Kupferbasislegierung, z.B. CuCrSiTi(X), mit einer Zwischenschicht 2 aus Silber in einer Dicke zwischen 0,2 µm bis 15 µm und mit einer Kontaktschicht 3, welche 0,5 µm bis 2 µm dick ist und aus Gold mit 1 Gew.-% bis 5 Gew.-% Platin besteht. Die Zwischenschicht 2 befindet sich nur auf der Vorderseite 4 des Grundkörpers. Mit Vorteil kann das Material, aus welchem die Zwischenschicht 2 besteht, oder ein anderes als Diffusionssperre geeignetes Material auch auf die Rückseite 5 aufgetragen werden.

## Patentansprüche

1. Elektrischer Kontakt, welcher einen Grundkörper aus einer Kupferbasislegierung oder Edelstahl und eine Kontaktschicht aus einer Goldbasislegierung hat, welche wenigstens 0,3 µm dick ist und aus Gold mit 0,5 Gew.-% bis 15 Gew.-% eines oder mehrerer Platinmetalle besteht, im Falle von Palladium als Platinmetall jedoch nur 0,5 Gew.-% bis 8 Gew.-%, wobei zwischen dem Grundkörper und der Kontaktschicht eine Zwischenschicht aus Silber oder aus einer Silberbasislegierung vorgesehen ist.

2. Elektrischer Kontakt nach Anspruch 1, **dadurch gekennzeichnet, daß** die Kontaktschicht nicht dicker als 10 µm ist.

3. Elektrischer Kontakt nach Anspruch 2, **dadurch gekennzeichnet, daß** die Kontaktschicht nicht dicker als 5 µm ist.

4. Elektrischer Kontakt nach Anspruch 3, **dadurch gekennzeichnet, daß** die Kontaktschicht 0,5 µm bis 2 µm dick ist.

5. Elektrischer Kontakt nach Anspruch 4, **dadurch gekennzeichnet, daß** die Kontaktschicht 0,5 µm bis 1 µm dick ist.

6. Elektrischer Kontakt nach einem der vorstehenden Ansprüche, **dadurch gekennzeichnet, daß** als Platinmetall Platin oder Palladium gewählt ist, wobei Platin besonders bevorzugt ist.

7. Elektrischer Kontakt nach Anspruch 1, **dadurch gekennzeichnet, daß** die Kontaktschicht aus Gold mit 1 Gew.-% bis 5 Gew.-% eines oder mehrerer Platinmetalle besteht.

8. Elektrischer Kontakt nach Anspruch 7, **dadurch gekennzeichnet, daß** die Kontaktschicht aus 1 Gew.-% bis 3 Gew.-% eines oder mehrerer Platinmetalle besteht.

9. Elektrischer Kontakt nach Anspruch 7 oder 8, **dadurch gekennzeichnet, daß** die Kontaktschicht als Platinmetall nur Platin enthält.

10. Elektrischer Kontakt nach einem der vorstehenden Ansprüche, **dadurch gekennzeichnet, daß** die Zwischenschicht 0,2 µm bis 15 µm dick ist.

11. Elektrischer Kontakt nach Anspruch 10, **dadurch gekennzeichnet, daß** die Zwischenschicht 0,5 µm bis 10 µm dick ist

12. Elektrischer Kontakt nach Anspruch 11, **dadurch gekennzeichnet, daß** die Zwischenschicht 1 µm bis 2 µm dick ist.

13. Elektrischer Kontakt nach einem der vorstehenden Ansprüche, **dadurch gekennzeichnet, daß** als Werkstoff für den Grundkörper ein Werkstoff aus der nachstehenden Gruppe ausgewählt ist:
(a) CuNiS!(Mg): Die Werkstoffe mit den Bezeichnungen C7025, C7026 nach ASTM
(b) CuFeP: Der Werkstoff mit der Bezeichnung C194 nach ASTM
(c) CuCrSiTi(X): Die Werkstoffe mit den Bezeichnungen C18070, C18080, C 18090 nach ASTM
(d) CuNiSn: Der Werkstoff mit der Bezeichnung C72500 nach ASTM
(e) CuSnZn: Der Werkstoff mit der Bezeichnung C425 nach ASTM
(f) CuNiZn: Die Werkstoffe mit den Bezeichnungen C75700, C77000, C76400 nach ASTM
(g) Edelstahl: Die Werkstoffe mit den Bezeichnungen
1.4310 nach DIN 17224,
1.4311 nach DIN 17440,
1.4406 nach DIN 17440,
1.4428 nach DIN 17443,
1.4429 nach DIN 17440,
1.4568 nach DIN 17224,
1.4841 nach DIN 17224,
1.4318, 1.1231, 1.1248, 1.1269, 1.1274, 1.5029 nach DIN V 17006-100.

14. Elektrischer Kontakt nach einem der vorstehenden Ansprüche, **dadurch gekennzeichnet, daß** die Kontaktschicht durch Sputtern oder ein anderes PVD-Verfahren gebildet ist.

15. Elektrischer Kontakt nach einem der vorstehenden Ansprüche, **dadurch gekennzeichnet, daß** der Grundkörper eine Vorderseite und eine Rückseite hat, daß die Kontaktschicht auf der Vorderseite angeordnet ist und daß sich das Material, aus welchem die Zwischenschicht besteht, sowohl auf der Vorderseite als auch auf der Rückseite des Grundkörpers befindet.

16. Elektrischer Kontakt nach Anspruch 15, **dadurch gekennzeichnet, daß** sich bei Grundkörpern, deren Dicke klein gegen ihre Länge und Breite ist, die zwischen der Vorderseite und der Rückseite vorhandenen Seitenflächen des Grundkörpers frei sind von Material, aus welchem die Zwischenschicht besteht.

## Claims

1. Electric contact comprising a main body consisting of a copper-based alloy or of stainless steel and a contact layer consisting of a gold-based alloy having a thickness of at least 0.3 µm and consisting of gold with a content of one or more platinum metals of 0.5 percent by weight to 15 percent by weight, however in case of palladium as the platinum metal merely a content of 0.5 percent by weight to 0.8 percent by weight, an intermediate layer consisting of silver or of a silver-based alloy being provided between the main body and the contact layer.

2. The electric contact as defined in Claim 1, **characterised in that** the contact layer is not thicker than 10 µm.

3. The electric contact as defined in Claim 2, **characterised in that** the contact layer is not thicker than 5 µm.

4. The electric contact as defined in Claim 3, **characterised in that** the contact layer has a thickness of 0.5 µm to 2 µm.

5. The electric contact as defined in Claim 4, **characterised in that** the contact layer has a thickness of 0.5 µm to 1 µm.

6. The electric contact as defined in any of the preceding claims, **characterised in that** platinum or palladium is selected as the platinum metal, with platinum being particularly preferred.

7. The electric contact as defined in Claim 1, **characterised in that** the contact layer consists of gold with 1 percent by weight to 5 percent by weight of one or more platinum metals.

8. The electric contact as defined in Claim 7, **characterised in that** the contact layer consists of gold with 1 percent by weight to 3 percent by weight of one or more platinum metals.

9. The electric contact as defined in Claim 7 or 8, **characterised in that** the contact layer contains platinum only as a platinum metal.

10. The electric contact as defined in any of the preceding claims, **characterised in that** the intermediate layer has a thickness of 0.2 µm to 15 µm.

11. The electric contact as defined in Claim 10, **characterised in that** the intermediate layer has a thickness of 0.5 µm to 10 µm.

12. The electric contact as defined in Claim 11, **characterised in that** the intermediate layer has a thickness of 1 µm to 2 µm.

13. The electric contact as defined in any of the preceding claims, **characterised in that** a material from the following group is selected as the material for the main body:
(a) CuNiSi(Mg): The materials designated C7025, C7026 according to ASTM
(b) CuFeP: The material designated C 194 according to ASTM
(c) CuCrSiTi(X): The materials designated C18070, C18080, C18090 according to ASTM
(d) CuNiSn: The material designated C72500 according to ASTM
(e) CuSnZn: The material designated C 425 according to ASTM
(f) CuNiZn: The materials designated C75700, C77000 C76400 according to ASTM
(g) Stainless steel: The materials designated
1.4310 according to DIN 17224,
1.4311 according to DIN 17440,
1.4406 according to DIN 17440,
1.4428 according to DIN 17443,
1.4429 according to DIN 17440,
1.4568 according to DIN 17224,
1.4841 according to DIN 17224,
1.4318, 1.1232, 1.1248, 1.1269, 1.1274, 1.5029 according to DIN V 17006-100.

14. The electric contact as defined in any of the preceding claims, **characterised in that** the contact layer is formed by sputtering or by another PVD process.

15. The electric contact as defined in any of the preceding claims, **characterised in that** the main body has a front side and a rear side, that the contact layer is arranged on the front side, and that the material, from which the intermediate layer is made up, is present on both the front side and the rear side of the main body.

16. The electric contact as defined in Claim 15, **characterised in that** in the case of main bodies having a thickness, which is small as compared with their length and width, the lateral surfaces of the main body between the front and rear sides are free from the material of which consists the intermediate layer.

## Revendications

1. Contact électrique qui possède un corps de base constitué d'un alliage à base de cuivre ou d'acier spécial et une couche de contact constituée d'un alliage à base d'or, qui possède une épaisseur d'au moins 0,3 µm et qui est constituée d'or avec un ou plusieurs métaux du platine à concurrence de 0,5 % en poids à 15 % en poids, dans le cas du palladium à titre de métal du platine, toutefois à concurrence de seulement 0,5 % en poids à 8 % en poids, une couche intermédiaire d'argent ou constituée d'un alliage à base d'argent étant prévue entre le corps de base et la couche de contact.

2. Contact électrique selon la revendication 1, **caractérisé en ce que** l'épaisseur de la couche de contact n'est pas supérieure à 10 µm.

3. Contact électrique selon la revendication 2, **caractérisé en ce que** l'épaisseur de la couche de contact n'est pas supérieure à 5 µm.

4. Contact électrique selon la revendication 3, **caractérisé en ce que** l'épaisseur de la couche de contact n'est pas supérieure à une valeur de 0,5 à 2 µm.

5. Contact électrique selon la revendication 4, **caractérisé en ce que** l'épaisseur de la couche de contact s'élève de 0,5 µm à 1 µm.

6. Contact électrique selon l'une quelconque des revendications précédentes, **caractérisé en ce qu'**on sélectionne, à titre de métal du platine, le platine et le palladium, le platine étant particulièrement préféré.

7. Contact électrique selon la revendication 1, **caractérisé en ce que** la couche de contact est constituée d'or avec un ou plusieurs métaux du platine à concurrence de 1 % en poids à 5 % en poids.

8. Contact électrique selon la revendication 7, **caractérisé en ce que** la couche de contact est constituée par un ou plusieurs métaux du platine à concurrence de 1 % en poids à 3 % en poids.

9. Contact électrique selon la revendication 7 ou 8, **caractérisé en ce que** la couche de contact contient, à titre de métal du platine, uniquement du platine.

10. Contact électrique selon l'une quelconque des revendications précédentes, **caractérisé en ce que** l'épaisseur de la couche intermédiaire s'élève de 0,2 µm à 15 µm.

11. Contact électrique selon la revendication 10, **caractérisé en ce que** l'épaisseur de la couche intermédiaire s'élève de 0,5 µm à 10 µm.

12. Contact électrique selon la revendication 11, **caractérisé en ce que** l'épaisseur de la couche intermédiaire s'élève de 1 µm à 2 µm.

13. Contact électrique selon l'une quelconque des revendications précédentes, **caractérisé en ce qu'**on sélectionne, à titre de matériaux pour le corps de base, un matériau choisi parmi le groupe suivant comprenant :
(a) CuNiSi(Mg) : les matériaux possédant les dénominations C7025, C7026 conformément à la norme ASTM ;
(b) CuFeP : le matériau possédant la dénomination C194 conformément à la norme ASTM
(c) CuCrSiTi(X) : les matériaux possédant les dénominations C18070, C18080, C18090 conformément à la norme ASTM
(d) CuNiSn : le matériau possédant la dénomination C72500 selon la norme ASTM
(e) CuSnZn : le matériau possédant la dénomination C425 selon la norme ASTM
(f) CuNiZn : les matériaux possédant les dénominations C75700, C77000, C76400 conformément à la norme ASTM
(g) de l'acier spécial : les matériaux possédant les dénominations :
1.4310 selon la norme DIN 17224
1.4311 selon la norme DIN 17440
1.4406 selon la norme DIN 17440
1.4428 selon la norme DIN 17443
1.4429 selon la norme DIN 17440
1.4568 selon la norme DIN 17224
1.4841 selon la norme DIN 17224
1.4318, 1.1231, 1.1248, 1.1269, 1.1274, 1..502 9 selon la norme DIN V 17006-100.

14. Contact électrique selon l'une quelconque des revendications précédentes, **caractérisé en ce qu'**on obtient la couche de contact par pulvérisation cathodique ou via un autre procédé de dépôt physique en phase gazeuse.

15. Contact électrique selon l'une quelconque des revendications précédentes, **caractérisé en ce que** le corps de base possède un côté avant et un côté arrière, **en ce que** la couche de contact est disposée sur le côté avant et **en ce que** le matériau dont est constituée la couche intermédiaire est disposé aussi bien sur le côté avant que sur le côté arrière du corps de base.

16. Contact électrique selon la revendication 15, **caractérisé en ce que**, dans le cas de corps de base dont l'épaisseur est petite par rapport à leur longueur et à leur largeur, les surfaces latérales du corps de base, présentes du côté avant et du côté arrière sont exemptes du matériau dont est constituée la couche intermédiaire.
